# EUROPÄISCHE PATENTSCHRIFT

(11) **EP 0 551 336 B1**
(45) Veröffentlichungstag und Bekanntmachung des Hinweises auf die Patenterteilung: **20.09.1995**
(21) Anmeldenummer: 91917235.3
(22) Anmeldetag: 01.10.1991
(51) Int. Cl.: G03G 9/097

(54) **ARYL- UND ARALKYLSULFID-, -SULFOXID- ODER -SULFONVERBINDUNGEN ALS LADUNGSSTEUERMITTEL**
ARYL AND ARALKYL SULFIDE, SULFOXIDE OR SULPHONIC COMPOUNDS AS CHARGE REGULATORS
COMPOSES SULFONIQUES, OXYDES SULFONIQUES OU SULFURES D'ARYLE ET D'ARALKYLE UTILISES COMME REGULATEURS DE CHARGE

(30) Priorität: 06.10.1990 DE 4031705
(43) Veröffentlichungstag der Anmeldung: 21.07.1993
(73) Patentinhaber: HOECHST AKTIENGESELLSCHAFT, 65926 Frankfurt am Main (DE)
(72) Erfinder: MACHOLDT, Hans-Tobias, D-6100 Darmstadt (DE); NAGL, Gert, D-6369 Niederdorfelden (DE)
(86) Internationale Anmeldenummer: EP9101873
(87) Internationale Veröffentlichungsnummer: WO9206414

(56) Entgegenhaltungen:
- EP-A- 0 201 340
- EP-A- 0 359 123
- EP-A- 0 393 503
- US-A- 4 377 629
- US-A- 4 480 021

## Beschreibung

Die vorliegende Erfindung betrifft die Verwendung von speziellen Aryl- und Aralkylsulfid-, -sulfoxid- oder -sulfonverbindungen als Ladungssteuermittel in elektrophotographischen Tonern und Entwicklern sowie als Ladungssteuermittel in Pulvern und Pulverlacken zur Oberflächenbeschichtung. Die erfindungsgemäßen Verbindungen besitzen besonders hohe und konstante Ladungssteuereffekte und zeichnen sich durch die Einfachheit der Synthesebausteine und des Herstellungsverfahrens aus.Darüberhinaus zeigen diese Verbindungen sehr gute Temperaturstabilitäten und Dispergiereigenschaften.

Bei elektrophotographischen Aufzeichnungsverfahren wird auf einem Photoleiter ein "latentes Ladungsbild" erzeugt. Dies erfolgt beispielsweise durch Aufladung eines Photoleiters durch eine Coronaentladung und anschließende bildmäßige Belichtung der elektrostatisch aufgeladenen Oberfläche des Photoleiters, wobei durch die Belichtung der Ladungsabfluß zur geerdeten Unterlage an den belichteten Stellen bewirkt wird. Anschließend wird das so erzeugte "latente Ladungsbild" durch Aufbringen eines Toners entwickelt. In einem darauffolgenden Schritt wird der Toner vom Photoleiter auf beispielsweise Papier, Textilien, Folien oder Kunststoff übertragen und beispielsweise mittels Druck, Strahlung, Hitze oder Lösungsmitteleinwirkung fixiert. Der benutzte Photoleiter wird anschließend gereinigt und steht für einen neuen Aufzeichnungsvorgang zur Verfügung.

In zahlreichen Patentschriften wird die Optimierung von Tonern beschrieben, wobei u. a. der Einfluß des Tonerbindemittels (Variation von Harz/Harzkomponenten oder Wachs/Wachskomponenten), der Einfluß von Carriern (bei Zweikomponentenentwicklern) und Magnetpigmenten (bei Einkomponentenentwicklern) untersucht werden.

Ein Maß für die Tonerqualität ist seine spezifische Aufladung q/m (Ladung pro Masseeinheit). Neben Vorzeichen und Höhe der elektrostatischen Aufladung ist vor allem das schnelle Erreichen der gewünschten Ladungshöhe und die Konstanz dieser Ladung über einen längeren Aktivierzeitraum hinweg ein entscheidendes Qualitätskriterium. In der Praxis ist dies insofern von zentraler Bedeutung, als daß der Toner im Entwicklergemisch, bevor er auf den Photoleiter übertragen wird, einer erheblichen Aktivierzeit ausgesetzt sein kann, da er teilweise über einen Zeitraum der Herstellung von bis zu mehreren tausend Kopien im Entwicklergemisch verbleibt. Darüberhinaus ist die Unempfindlichkeit des Toners gegen Klimaeinflüsse, wie Temperatur und Luftfeuchtigkeit, ein weiteres wichtiges Eignungskriterium.

Sowohl positiv als auch negativ aufladbare Toner finden Verwendung in Kopierern und Laserdruckern in Abhängigkeit vom Verfahrens- und Gerätetyp.

Um elektrophotographische Toner oder Entwickler mit entweder positiver oder negativer Aufladung zu erhalten, werden häufig sogenannte Ladungssteuermittel (auch Ladungskontrollmittel genannt) zugesetzt. Dabei ist neben dem Vorzeichen der Ladungssteuerung das Ausmaß des Steuereffektes von Bedeutung, da eine höhere Wirksamkeit eine geringe Einsatzmenge erlaubt. Da Tonerbindemittel in der Regel eine starke Abhängigkeit der Aufladung von der Aktivierzeit aufweisen, ist es Aufgabe eines Ladungssteuermittels, zum einen Vorzeichen und Höhe der Toneraufladung einzustellen und zum anderen der Aufladungsdrift des Tonerbindemittels entgegenzuwirken und für Konstanz der Toneraufladung zu sorgen.

Ladungssteuermittel, die nicht verhindern können, daß der Toner bzw. Entwickler bei längerer Gebrauchsdauer eine hohe Ladungsdrift zeigt (Alterung), die sogar bewirken kann, daß der Toner bzw. Entwickler eine Ladungsumkehr erfährt, sind daher für die Praxis ungeeignet. Vollfarbkopierer und -laserdrucker arbeiten nach dem Prinzip der Trichromie, welches eine exakte Farbtonabstimmung der drei Grundfarben (Gelb, Cyan und Magenta) erforderlich macht.

Geringste Farbtonverschiebungen auch nur einer der drei Grundfarben verlangt zwingend eine Farbtonverschiebung der beiden anderen Farben, um auch dann originalgetreue Vollfarbkopien bzw. -drucke produzieren zu können.

Wegen dieser in Farbtonern erforderlichen präzisen Abstimmung der Coloristik der einzelnen Farbmittel aufeinander, sind Ladungssteuermittel absolut ohne Eigenfarbe ganz besonders wichtig.

Bei Farbtonern müssen die drei Toner Gelb, Cyan und Magenta neben den genau definierten farblichen Anforderungen auch hinsichtlich ihrer triboelektrischen Eigenschaften exakt aufeinander abgestimmt sein. Diese triboelektrische Abstimmung ist erforderlich, weil beim Vollfarbdruck bzw. bei der Vollfarbkopie aufeinanderfolgend die drei Farbtoner (bzw. vier Farbtoner, wenn Schwarz mit einbezogen wird) im selben Gerät übertragen werden müssen.

Von Farbmitteln ist bekannt, daß sie die triboelektrische Aufladung von Tonern teilweise nachhaltig beeinflussen können (H.-T. Macholdt, A. Sieber, Dyes & Pigments 9 (1988), 119-27; US-PS 4057426). Wegen der unterschiedlichen triboelektrischen Effekte von Farbmitteln und des daraus resultierenden teilweise sehr ausgeprägten Einflusses auf die Toneraufladbarkeit ist es nicht möglich, sie in eine einmal erstellte Tonerbasisrezeptur als Farbmittel einfach hinzuzufügen. Vielmehr kann es notwendig werden, für jedes Farbmittel eine eigene Rezeptur zu erstellen, für welche z. B. Art und Menge des benötigten Ladungssteuermittels speziell zugeschnitten werden. Dieses Vorgehen ist entsprechend aufwendig und kommt bei Farbtonern für Prozeßfarbe (Trichromie) noch zusätzlich zu den bereits beschriebenen Schwierigkeiten hinzu.

Daher sind hochwirksame farblose Ladungssteuermittel erforderlich, die imstande sind, das unterschiedliche triboelektrische Verhalten verschiedener Farbmittel zu kompensieren und dem Toner die gewünschte Aufladung zu verleihen. Auf diese Art und Weise können triboelektrisch sehr unterschiedliche Farbmittel anhand einer einmal erstellten Tonerbasisrezeptur mit ein und demselben Ladungssteuermittel in den verschiedenen erforderlichen Tonern (Gelb, Cyan, Magenta und gegebenenfalls Schwarz) eingesetzt werden. Darüber hinaus ist für die Praxis wichtig, daß die Ladungssteuermittel eine hohe Thermostabilität und eine gute Dispergierbarkeit besitzen. Typische Einarbeitungstemperaturen für Ladungssteuermittel in die Tonerharze liegen bei Verwendung von z. B. Knetern oder Extrudern zwischen 100 °C und 200 °C. Dementsprechend ist eine Thermostabilität von > 200 °C, besser noch >250 °C, von großem Vorteil. Wichtig ist auch, daß die Thermostabilität über einen längeren Zeitraum (ca. 30 min.) und in verschiedenen Bindemittelsystemen gewährleistet ist. Dies ist bedeutsam, da immer wieder auftretende Matrixeffekte zum frühzeitigen Zersetzen des Ladungssteuermittels im Tonerharz führen, wodurch eine dunkelgelbe oder dunkelbraune Färbung des Tonerharzes erfolgt und der Ladungssteuereffekt ganz oder teilweise verloren geht.

Typische Tonerbindemittel sind Polymerisations-, Polyadditions- und Polykondensationsharze wie z. B. Styrol-, Styrolacrylat-, Styrolbutadien-, Acrylat-, Polyester-, Phenol- und Epoxidharze, einzeln oder in Kombination, die noch weitere Inhaltstoffe, wie Farbmittel, Wachse oder Fließhilfsmittel, enthalten können oder im Nachhinein zugesetzt bekommen können.

Für eine gute Dispergierbarkeit ist es von großem Vorteil, wenn das Ladungssteuermittel möglichst keine wachsartigen Eigenschaften, keine Klebrigkeit und einen Schmelz- oder Erweichungspunkt von > 150 °C, besser >200 °C, aufweist.

Eine Klebrigkeit führt häufig zu Problemen beim Zudosieren in die Tonerformulierung, und niedrige Schmelz- bzw. Erweichungspunkte könnten dazu führen, daß beim Eindispergieren keine homogene Verteilung erreicht wird, da sich das Material z. B. tröpfchenförmig im Trägermaterial zusammenschließt.

Außer in elektrophotographischen Tonern und Entwicklern können Ladungssteuermittel auch zur Verbesserung der elektrostatischen Aufladung von Pulvern und Lacken, insbesondere in triboelektrisch bzw. elektrokinetisch versprühten Pulverlacken, wie sie zur Oberflächenbeschichtung von Gegenständen aus beispielsweise Metall, Holz, Kunststoff, Glas, Keramik, Beton, Textilmaterial, Papier oder Kautschuk zur Anwendung kommen, eingesetzt werden. Die Pulverlacktechnologie kommt u. a. beim Lackieren von Kleingegenständen, wie Gartenmöbeln, Campingartikeln, Haushaltsgeräten, Fahrzeugteilen, Kühlschränken und Regalen sowie beim Lackieren von kompliziert geformten Werkstücken zur Anwendung. Der Pulverlack bzw. das Pulver erhält seine elektrostatische Aufladung im allgemeinen nach einem der beiden folgenden Verfahren:
a) Beim Corona-Verfahren wird der Pulverlack bzw. das Pulver an einer geladenen Corona vorbeigeführt und hierbei aufgeladen,
b) beim triboelektrischen bzw. elektrokinetischen Verfahren wird vom Prinzip der Reibungselektrizität Gebrauch gemacht.

Der Pulverlack bzw. das Pulver erhält im Sprühgerät eine elektrostatische Aufladung, die der Ladung des Reibungspartners, im allgemeinen ein Schlauch oder Sprührohr (beispielsweise aus Polytetrafluorethylen), entgegengesetzt ist.

Auch eine Kombination von beiden Verfahren ist möglich.

Als Pulverlackharze werden typischerweise Epoxidharze, carboxyl- und hydroxylgruppenhaltige Polyesterharze Acrylharze und Polyurethane zusammen mit den entsprechenden Härtern eingesetzt. Auch Kombinationen von Harzen finden Verwendung.

So werden beispielsweise häufig Epoxidharze in Kombination mit carboxyl- und hydroxylgruppenhaltigen Polyesterharzen eingesetzt. Typische Härterkomponenten für Epoxidharze sind beispielsweise Säureanhydride, Imidazole sowie Dicyandiamid und deren Abkömmlinge. Für hydroxylgruppenhaltige Polyesterharze sind typische Härterkomponenten beispielsweise Säureanhydride, verkappte Isocyanate, Bisacylurethane, Phenolharze, Melaminharze, für carboxylgruppenhaltige Polyesterharze sind typische Härterkomponenten beispielsweise Triglycidylisocyanurate oder Epoxidharze . In Acrylharzen kommen als typische Härterkomponenten beispielsweise Oxazoline, Isocyanate, Triglycidylisocyanurate oder Dicarbonsäuren zur Anwendung.

Der Mangel an ungenügender Aufladung ist vor allem bei triboelektrisch bzw. elektrokinetisch versprühten Pulvern und Pulverlacken, die auf Basis von Polyesterharzen, insbesondere carboxylgruppenhaltigen Polyestern oder auf Basis von sogenannten Mischpulvern, auch Hybridpulver genannt, hergestellt worden sind, zu beobachten. Unter Mischpulvern versteht man Pulverlacke, deren Harzbasis aus einer Kombination von Epoxidharz und carboxylgruppenhaltigem Polyesterharz besteht. Die Mischpulver bilden die Basis für die in der Praxis am häufigsten vertretenen Pulverlacke.

Ungenügende Aufladung der oben genannten Pulver und Pulverlacke führt dazu, daß Abscheidequote und Umgriff am zu beschichtenden Werkstück ungenügend sind. (Der Ausdruck "Umgriff" ist ein Maß dafür, inwieweit sich ein Pulver oder Pulverlack am zu beschichtenden Werkstück auch an Rückseiten, Hohlräumen, Spalten und vor allem an Innenkanten und -ecken abscheidet.) Farblose Ladungssteuermittel werden in zahlreichen Patentschriften beansprucht. So beschreiben beispielsweise DE-OS 3144017, JP-OS 61-236557 und US-PS 4656112 Metallkomplexe und Metallorganyle, DE-OS 3837345, DE-OS 3738948, DE-OS 3604827, EP-OS 242420, EP-OS 203532, US-PS 4684596, US-PS 4683188 und US-PS 4493883 Ammonium- und Immoniumverbindungen und DE-OS 3912396, US-PS 4496643 und US-PS 3893935 Phosphoniumverbindungen sowie EP-PS 185509, JP-OS 01-136166, JP-OS 63-060458, JP-OS 62-264066, US-PS 4840863 US-PS 4639043, US-PS 4378419, US-PS 4355167 und US-PS 4299898 polymere Ammoniumverbindungen als farblose Ladungssteuermittel für elektrophotographische Toner.

Allerdings weisen die bisher bekannten farblosen Ladungssteuermittel eine Reihe von Nachteilen auf, die den Einsatz in der Praxis stark einschränken bzw. zum Teil unmöglich machen. So weisen die in DE-OS 3144017 und US-PS 4656112 beschriebenen Chrom-, Eisen-, Kobalt- und Zinkkomplexe und die in JP-OS 61-236557 beschriebenen Antimonorganyle neben der Schwermetallproblematik auch den Nachteil auf, daß sie teilweise nicht wirklich farblos sind, und somit in Farbtonern nur eingeschränkt Anwendung finden können.

Die bekannten, an sich geeigneten, quaternären Ammonium- und Phosphoniumverbindungen sind häufig schwierig zu dispergieren, was zu einer ungleichmäßigen Aufladung des Toners führt. Zudem tritt oft das Problem auf, daß die von diesen Verbindungen erzeugte Tonerladung nicht über einen längeren Aktivierzeitraum (bis zu 24 Stunden Aktivierdauer) hinweg stabil ist, insbesondere bei hoher Temperatur und Luftfeuchtigkeit (EP-OS 242420), was dann im Verlaufe eines Kopier- oder Druckprozesses zur Anreicherung falsch bzw. nicht genügend aufgeladener Tonerteilchen führt und damit den Prozeß zum Erliegen bringt. Ferner ist bekannt, daß Ladungssteuermittel auf Ammonium- und Immoniumbasis empfindlich gegen Licht oder mechanische Einwirkungen (EP-OS 203532, US-PS 4683188) und thermisch labil sein können, und daß sie Zersetzungsprodukte bilden, die sich nachteilig auf die triboelektrische Aufladung des Toners auswirken können (US-PS 4684596) und/oder eine starke, oft dunkelbraune, Eigenfarbe aufweisen (DE-OS 3738948, DE-OS 3604827, US-PS 4493883). Darüber hinaus zeigen sie oft wachsartiges Verhalten, zum Teil Wasserlöslichkeit und/oder geringe Wirksamkeit als Ladungssteuermittel.

An sich geeignete Ladungssteuermittel auf Basis hochgradig fluorierter Ammonium-, Immonium- und Phosphoniumverbindungen (DE-OS 3912396, DE-OS 3837345) haben den Nachteil einer aufwendigen Synthese, wodurch hohe Herstellungskosten für die entsprechenden Substanzen anfallen. Außerdem sind sie nicht ausreichend thermostabil.

Phosphoniumsalze sind als Ladungssteuermittel weniger wirksam als Ammoniumsalze (US-PS 4496643, US-PS 3893939) und können toxikologisch problematisch sein. Ladungssteuermittel auf Basis polymerer Ammoniumverbindungen führen zum Teil zu Amingeruch des Toners oder Entwicklers, und die Ladungskontrolleigenschaften dieser Substanzen können sich durch relativ leichte Oxidation und Feuchtigkeitsaufnahme ändern. Des weiteren sind die Oxidationsprodukte gefärbt und daher störend vor allem in Farbtonern (US-PS 4840863).

Die oben genannten Ladungssteuermittel für elektrophotographische Toner und Entwickler sind z. B. aufgrund ihrer Farbigkeit für den Einsatz in den überwiegend weißen oder klaren triboelektrisch bzw. elektrokinetisch versprühten Pulvern und Pulverlacken nicht geeignet. Des weiteren schränkt mangelnde Thermostabilität den Einsatz derartiger Ladungssteuermittel stark ein, da Pulverlacke beispielsweise bei über 200 °C 15 Minuten lang eingebrannt werden. Die in DE-OS 3837345 und DE-OS 3600395 beanspruchten Ladungssteuermittel für Pulver und Pulverlacke sind aufgrund von Wachsartigkeit und Wasserlöslichkeit bzw. Hygroskopie schlecht zu handhaben und nur eingeschränkt anwendbar.

Die in EP 0371528 beanspruchten Amine dahingegen sind wegen ihrer Geruchsbelästigung für die Praxis nur wenig geeignet.

Ziel der vorliegenden Erfindung war es daher, neue farblose Ladungssteuermittel zu finden, die hohe und konstante Ladungssteuereffekte besitzen und sich durch sehr gute Thermostabilitäten und Dispergiereigenschaften auszeichnen.

Darüber hinaus sollten sich diese Ladungssteuermittel aus preisgünstigen, gut verfügbaren Vorprodukten durch einfache Herstellungsverfahren synthetisieren lassen.

Überraschenderweise wurde nun gefunden, daß Verbindungen der allgemeinen Formel (1)
einzeln oder in Kombination als Ladungssteuermittel für elektrophotographische Toner und Entwickler sowie für Lacke und Pulverlacke geeignet sind, wobei in der Formel (1) m= 1,2 oder 3, bevorzugt 1 oder 2, bedeutet und n= 0,1 oder 2 bedeutet, bevorzugt für m = 2 oder 3 ist n = 0, und bevorzugt für m = 1 ist n = 1 oder 2, und wobei A und B unabhängig voneinander Wasserstoffatome, die entsprechenden Äquivalente eines Metalliones, bevorzugt eines Calcium-, Magnesium-, Barium-, Aluminium-, Chrom-, Mangan-, Eisen-, Kobalt-, Nickel-, Kupfer- oder Zinkions, ferner ein Ammonium- bzw. Immonium- oder Guanidiniumionen der allgemeinen Formel
bzw.
oder Phosphonium-, Arsonium- oder Stilboniumionen der allgemeinen Formel (4)
mit X = P, As, Sb, bevorzugt P, bedeuten, worin R₁₁, R₁₂, R₁₃, R₁₄ unabhängig voneinander Wassterstoffatome oder einen Rest auf Basis eines Kohlenwasserstoffes, der durch Heteroatome unterbrochen sein kann, wie z. B. geradkettige oder verzweigte Alkylgruppen von 1 bis 30 Kohlenstoffatomen, vorzugsweise von 1 bis 22 Kohlenstoffatomen, Oxethylgruppen der allgemeinen Formel -(CH₂-CH₂-O)ₙ-R, worin R ein Wasserstoffatom oder eine Alkyl(C₁-C₄)-gruppe, Acylgruppe, wie beispielsweise die Acetyl-, Benzoyl- oder Naphthoylgruppe, und n eine Zahl von 1 bis 10, vorzugsweise von 1 bis 4 ist,ferner ein- oder mehrkernige Cyclopentylgruppen, ein- oder mehrkernige aromatische Reste, wie beispielsweise Phenyl-, 1-Naphthyl-, 2-Naphthyl-, Tolyl- oder Bisphenylreste, oder araliphatische Reste, wie beispielsweise den Benzylrest, darstellen, wobei die aliphatischen, araliphatischen und aromatischen Reste durch Hydroxy-,Alkyl(C₁-C₄)-, Alkoxy(C₁-C₄)gruppen, primäre, sekundäre oder tertiäre Aminogruppen, wie beispielsweise N-Monoalkyl(C₁-C₄)amino- oder N-Dialkyl(C₁-C₄)aminogruppen, ferner Säureamidgruppen, bevorzugt Phthalimid- oder Naphthalimidgruppen, sowie durch durch Fluor-, Chlor- oder Bromatome, die aliphatischen Reste insbesondere durch 1 bis 33 Fluoratome substituiert sein können, und R₁₅ und R₁₆ unabhängig voneinander ein Wasserstoffatom, ein Halogenatom, bevorzugt Chlor, oder Reste auf Basis eines Kohlenwasserstoffes,wie z. B. Alkyl(C₁-C₆)- oder Alkoxy(C₁-C₆)-Gruppen, die durch Heteroatome unterbrochen sein können oder eine Aminogruppe der allgemeinen Formel -NR₁₇R₁₈ darstellen, worin R₁₇ und R₁₈ unabhängig voneinander Wasserstoffatome oder Reste auf Basis eines Kohlenwasserstoffes, bevorzugt Alkyl(C₁-C₆)gruppen bedeuten, wobei sich R₁₁ und R₁₃ bzw. R₁₁ und R₁₅ zu einem gesättigten oder ungesättigten, substituierten oder unsubstituierten Ringsystem mit 5 bis 7 Atomen, das weitere Heteroatome, bevorzugt Stickstoffatome und/oder Sauerstoffatome und/oder Schwefelatome, enthalten kann, zusammenschließen können (als Beispiele für solche Ringsysteme seien Phenylen, Naphthylen, Pyridin-, Piperidin und deren Derivate genannt)
und wobei die beiden Carboxyl- bzw. Carboxylatgruppen -COOA und -COOB an beliebiger Stelle des jeweiligen aromatischen Ringes sitzen können, bevorzugt jedoch in 2,2′ bzw. 3,3′ oder 4,4′-Stellung zueinander, und wobei R₁ bis R₈ unabhängig voneinander Wasserstoffatome oder Reste auf Basis eines Kohlenwasserstoffes, der durch Heteroatome unterbrochen sein kann, wie z. B. eine geradkettige oder verzweigte, gesättrigte oder ungesättigte Alkylgruppe mit 1 bis 30 Kohlenstoffatomen, vorzugsweise mit 1 bis 22 Kohlenstoffatomen, ferner Alkoxylen(C₁-C₄)gruppen, Polyoxalkylengruppen der allgemeinen Formel -[Alkylen(C₁-C₅)-O]n-R, worin R ein Wasserstoffatom oder eine Alkyl(C₁-C₄)gruppe, eine Acylgruppe, wie beispielsweise eine Acetyl-, Benzoyl- oder Naphthoylgruppe, und n eine Zahl von 1 bis 10, vorzugsweise von 1 bis 4, bedeutet,ferner ein- oder mehrkernige cycloaliphatische Reste von 5 bis 12 Kohlenstoffatomen, wie beispielsweise einen Cyclopentyl- oder Cyclohexylrest, ein- oder mehrkernige aromatische Reste, wie beispielsweise Phenyl-, Naphthyl-, Tolyl- oder Biphenylreste, oder einen araliphatischen Rest, wie beispielsweise den Benzylrest, darstellen, wobei die genannten aliphatischen, cycloaliphatischen, araliphatischen oder aromatischen Reste durch Carbonsäure- oder Sulfonsäuregruppen, deren Salze bzw. Amide oder Ester, Alkyl(C₁-C₄)-, Hydroxy-, Alkoxy(C₁-C₄)gruppen, primäre, sekundäre oder tertiäre Aminogruppen, wie beispielsweise N-Monoalkyl(C₁-C₄)amino- oder N-Dialkyl(C₁-C₄)aminogruppen, sowie durch Fluor-, Chlor- oder Bromatome, die aliphatischen Reste bevorzugt durch 1 bis 45 Fluoratome, substituiert sein können, und die genannten aliphatischen Reste sowie die cycloaliphatischen, araliphatischen oder aromatischen Ringsysteme ein oder mehrere Heteroatome, wie beispielsweise Stickstoff- und/oder Sauerstoff- und/oder Schwefel- und/oder Phosphoratome, enthalten können und zwei der Reste R₁ bis R₄ bzw. R₅ bis R₈ sich unabhängig voneinander zu einem gesättigten oder ungesättigten, bevorzugt aromatischen, 5- bis 7-gliedrigen Ringsystem zusammenschließen können, das weitere Heteroatome, bevorzugt Stickstoff- und/oder Sauerstoff- und/oder Schwefelatome, enthalten sowie substituiert und/oder durch Ankondensation von oder Verbrückung zu weiteren Ringsystemen modifiziert sein kann , und wobei R₁ bis R₈ unabhängig voneinander auch Fluor-, Chlor-, Brom- oder Jodatome, eine Nitro-, Cyano-, Sulfon-, Sulfonsäureester-, Carbonsäureester-, Hydroxyl- bzw. -NR₂₁R₂₂-Gruppe bedeuten können, wobei R₂₁ und R₂₂ unabhängig voneinander ein Wasserstoffatome oder Alkyl(C₁-C₄)-Gruppen sind und wobei die Verbindungen auch als Mischkristalle auf Basis verschiedener Anionen und/oder Kationen vorliegen können.

Als Einzelverbindungen seien beipsielsweise genannt:

Außer in Tonern und Entwicklern bzw. in Lacken und Pulverlacken können die erfindungsgemäß beanspruchten Verbindungen auch als ladungsverbessernde Mittel in Form von Beschichtungen von Carriern bzw. Bestandteil von Beschichtungen von Carriern, die in Entwicklern von elektrophotographischen Kopierern oder Druckern zur Anwendung kommen, eingesetzt werden. Die Herstellung der erfindungsgemäß beanspruchten Verbindungen ist im Falle der Disäuren der allgemeinen Formel (1) mit A=B=H literaturbekannt, z.B. 2,2′-Dithiodibenzoesäure: Org. Synth., Coll. Vol. II 580, (1943);3,3′-Dithiobenzoesäure:J. pharm. Soc. Japan 77, 965, 968 (1957);4,4′-Dithiobenzoesäure:J. Heterocyclic Chem. 17, 497 (1980); 2,2′-Thiodibenzoesäure: Berichte der deutschen chemischen Gesellschaft 43, 588 (1910);
4,4′-Thiodibenzoesäure:J. pharm. Soc. Japan 64, 186, 189 (1944);2,2-Sulfinyldibenzoesäure:J. American Chem. Soc. 75, 280 (1953);4,4′-Sulfinyldibenzoesäure:US-PS 3504022;
2,2′-Sulfonyldibenzoesäure:J. American Chem. Soc. 75, 280 (1953);4,4′-Sulfonyldibenzoesäure:Acta Chem. Scandinavia 7(5), 778 (1953). Die Synthese der erfindungsgemäß beanspruchten Mono- bzw. Di-Salze kann beispielsweise durch Neutralisations- oder Fällungsreaktion mit den entsprechenden Hydroxiden, Hydrogencarbonaten, Carbonaten, Halogeniden u.a. Salzen erfolgen, wie in den Beispielen beschrieben ist.

Der besondere Vorteil der erfindungsgemäß beanspruchten Verbindungen ist, daß sie farblos und sehr thermostabil sind und einen hohen Ladungssteuereffekt aufweisen und daß dieser über einen längeren Aktivierzeitraum hinweg (bis zu 24 Std.) konstant ist. So zeigt z. B. ein Test-Toner mit 1 Gewichtsprozent des Monotetrapropylammoniumsalzes der 2,2′-Dithiodibenzoesäure (2,2′-DTDB) nach 10 Min. eine Aufladung von + 11 µC/g, nach 30 Min. von +12 uC/g, nach 2 Std. von +10 uC/g und nach 24 Std. von +7 µC/g . Darüber hinaus ist der Ladungssteuereffekt auch nicht anfällig gegenüber Veränderungen der Luftfeuchtigkeit von 50 % auf 20 % bzw. auf 90 %( Beispiel 5). Der hohe Ladungssteuereffekt wird um so deutlicher, wenn zum Vergleich z. B. das Aufladungsverhalten des reinen Tonerbindemittels "Dialec S-309" betrachtet wird (Vergleichsbeispiel : -4 µC/g nach 10 Min., -12 uC/g nach 30 Min., -27 uC/g nach 2 Std., -48 u C/g nach 24 Std.).

In gleicher Weise wirken die erfindungsgemäß beanspruchten Verbindungen auch ladungssteuernd in Pulvern und Pulverlacken zur Oberflächenbeschichtung. Ein Test-Pulverlack im Polyesterharz Crylcoat 430 zeigt mit 1 Gewichtsprozent des Monotetrabutylammoniumsalzes der 2,2′-DTDB bzw. mit 1 Gewichtsprozent besagten 2,2′-DTDB-Salzes und 30 Gewichtsprozent Tiona RCL 628 (TiO₂ der Fa. SCM, England) eine Aufladung von -7 bzw. -6µC/g nach 10 Min., von -6 bzw. -6 µC/g nach 30 min, von -5 bzw. -5 µC/g nach 2 Std. und von -4 bzw. -4 µC/g nach 24 Std. Aktivierzeit (Beispiel 18 bzw. Beispiel 17), wohingegen das reine Pulverlackharz Crylcoat 430 ohne weitere Zusätze eine Aufladung von -20 µC/g nach 10 Min., -15 µC/s nach 30 Min., -8 µC/g nach 2 Std. und -4 µC/g nach 24 Std. besitzt.

Für die Praxis von großer Bedeutung ist, daß die erfindungsgemäß beanspruchten Verbindungen chemisch inert und gut verträglich mit Bindemitteln, wie z. B. Styrolacrylaten, Polyestern, Epoxiden und Polyurethanen, sind. Zudem können die Verbindungen ohne Schwierigkeiten mit den gängigen Verfahren (Extrudieren, Kneten) unter den üblichen Bedingungen (Temperaturen zwischen 100 °C und 200 °C) in die gängigen Bindemittel eingearbeitet werden. Die Synthese der erfindungsgemäß beanspruchten Verbindungen ist wenig aufwendig, und die Produkte fallen in hoher Reinheit an.

Die erfindungsgemäß verwendeten Verbindungen werden in der Regel in einer Konzentration von etwa 0,01 bis etwa 30 Gewichtsprozent, vorzugsweise von etwa 0,1 bis etwa 5,0 Gewichtsprozent, in das jeweilige Bindemittel in bekannter Weise, z. B. durch Extrudieren oder Einkneten, homogen eingearbeitet. Dabei können die Ladungssteuermittel für Toner bzw. ladungsverbessernde Mittel für Pulver und Lacke zur Oberflächenbeschichtung, insbesondere für triboelektrisch bzw. elektrokinetisch versprühte Pulverlacke, als getrocknete und gemahlene Pulver, Dispersionen oder Lösungen, Preßkuchen, Masterbatch, als auf geeignete Träger, wie z. B. Kieselgel, TiO₂, Al₂O₃, aus wäßriger oder nichtwäßriger Lösung aufgezogene Verbindungen oder in sonstiger Form zugegeben werden. Ebenso können die erfindungsgemäß eingesetzten Verbindungen grundsätzlich auch schon bei der Herstellung der jeweiligen Bindemittel zugegeben werden, d. h., im Verlauf von deren Polymerisation, Polyaddition oder Polykondensation. Die Höhe der elektrophotographischen Toner bzw. der Pulverlacke, in welche die erfindungsgemäß beanspruchten Ladungssteuermittel homogen eingearbeitet wurden, wurde an Standardtestsystemen unter gleichen Bedingungen (wie gleiche Dispergierzeiten, gleiche Teilchengrößenverteilung, gleiche Teilchenform) bei Raumtemperatur und 50 % relativer Luftfeuchte gemessen.

Die elektrostatische Aufladung des Toners bzw. Pulverlackes erfolgte durch Verwirbelung mit einem Carrier, d. h. einem standardisierten Reibungspartner (3 Gewichtsteile Toner bzw Pulver auf 97 Gewichtsteile Carrier), auf einer Rollbank (150 Umdrehungen pro Minute). Anschließend wurde an einem üblichen q/m-Meßstand die elektrostatische Aufladung gemessen (vgl. J. H. Dessauer, H.E. Clark, "Xerography and related Processes", Focal Press, N.Y., 1965, Seite 289, bzw. J.F. Hughes, "Electrostatic Powder Coating", Research Studies Press Ltd., Letchworth, Hertfordshire, England, 1984, Chapter 2). Bei der Bestimmung des q/m-Wertes ist die Teilchengröße von großem Einfluß, weshalb bei den durch Sichtung erhaltenen Toner- bzw. Pulverlackproben streng auf einheitliche Teilchengrößenverteilung [ 4-25 µm] geachtet wurde.

Die nachstehenden Beispiele dienen zur Erläuterung der Erfindung, ohne diese darauf zu beschränken. Die angegebenen Teile bedeuten Gewichtsteile.

### ANWENDUNGSBEISPIELE

### Beispiel 1

Ein Teil des Monotetramethylammoniumsalzes der 2,2′-Dithiobenzoesäure (= 2,2′-DTDB) (Synthese und Charakterisierung der Verbindung siehe unten) wurde mittels eines Kneters der Fa. Werner & Pfleiderer (Stuttgart) 30 Minuten in 99 Teilen Tonerbindemittel (®Dialec S 309 der Firma Diamond Shamrock (Styrol-Methacryl-Copolymer)) homogen eindispergiert. Anschließend wurde auf der Laboruniversalmühle 100 LU (Firma Alpine, Augsburg) gemahlen und dann auf dem Zentrifugalsichter 100 MZR (Firma Alpine) klassifiziert.

Die gewünschte Teilchenfraktion wurde mit einem Carrier aus mit Styrol-Methacryl-Copolymer 90 : 10 beschichteten Magnetit-Teilchen der Größe 50 bis 200 µm des Typs "90 µm Xerographic Carrier" der Firma Plasma Materials Inc. aktiviert.

Die Messung erfolgt an einem üblichen q/m-Meßstand (vgl. hierzu J.H. Dessauer, H.E. Clark "Xerography and related Processes", Focal Press, N.Y. 1965, Seite 289); durch Verwenden eines Siebes mit einer Maschenweite von 25 µm (508 Mesh per inch), Fa. Gebrüder Kufferath, Düren, wurde sichergestellt, daß bei den Tonerausblasungen kein Carrier mitgerissen werden kann. Die Messungen erfolgten bei Raumtemperatur und 50 % relativer Luftfeuchte, abweichende Versuchsbedingungen sind in den betreffenden Beispielen vermerkt. In Abhängigkeit von der Aktivierdauer wurden folgende q/m-Werte [µC/g) gemessen:

### Synthese und Charakterisierung:

30,6 g 2,2′-Dithiodibenzoesäure (0,10 Mol) werden in 600 ml Ethanol angeschlämmt. Zu dieser Anschlämmung gibt man unter Rühren bei 70 - 75 °C langsam tropfenweise 36,5 g einer 25%igen wäßrigen Tetramethylammoniumhydroxidlösung (0,10 Mol).

Aus der Reaktionslösung scheidet sich beim Einengen eine feuchte Kristallmasse ab, die im Umluftschrank bei 120 °C getrocknet und anschließend gemahlen wird.

Ausbeute: 37,8 g (99,6 % der Theorie)
2,2′-Dithiodibenzoesäure-mono(tetramethylammonium)salz der Formel
C₁₈H₂₁NO₄S₂ Molekulargewicht: 379,49
Weißes Pulver
Schmelzpunkt: 240 °C
1-NMR (in DMSO-d6): δ 3,15 (s,12H), 7,1 - 8,1 (m, 8Har)

### Beispiel 2

Ein Teil des Ditetramethylammoniumsalzes der 2,2′-DTDB (Synthese und Charokterisierung s.u.) wurde, wie in Beispiel 1 beschrieben, in 99 Teile Dialec S 309 eingearbeitet. In Abhängigkeit von der Aktivierdauer wurden folgende q/m-Werte gemessen:

### Synthese und Charakterisierung:

Es wird wie in Beispiel 1 verfahren mit dem Unterschied, daß 72,9 g einer 25%igen wäßrigen Tetramethylammoniumhydroxidlösung (0,20 Mol) zugegeben werden.

Ausbeute: 45,2 (99,9 % der Theorie)2,2′-Dithiodibenzoesäuredi(tetramethylammonium)salz der Formel
C₂₂H₃₂N₂O₄S₂ Molekulargewicht: 452,63
Weißes Pulver
Schmelzpunkt: 252 °C
1H-NMR(in DMSO-d6):δ 3,17 (s,24H), 6,9 - 7,9 (m,8Har)

### Beispiel 3

Ein Teil des Monotetraethylammoniumsalzes der 2,2′-DTDB (Synthese und Charakterisierung s. u.) wurde, wie in Beispiel 1 beschrieben, in 99 Teile Dialec S 309 eingearbeitet. In Abhängigkeit von der Aktivierdauer wurden folgende q/m-Werte gemessen:

### Synthese und Charakterisierung:

Es wird wie in Beispiel 1 verfahren mit dem Unterschied, daß anstelle von Tetramethylammoniumhydroxidlösung 36,8 g einer 40%igen wäßrigen Tetraethylammoniumhydroxidlösung (0,10 Mol) verwendet werden.

Ausbeute: 43,3 g (99,4 % der Theorie)
2,2′-Dithiodibenzoesäure-mono(tetraethylammonium)salz der Formel
C₂₂H₂₉NO₄S₂ Molekulargewicht 435,60
Weißes Pulver
Schmelzpunkt: 255 °C
1H-NMR(in DMSO-d6):δ 1,15 (t,12H), 3,20 (q,8H), 7,1 - 8,1 (m.8Har)

### Beispiel 4

Ein Teil des Ditetramethylammoniumsalzes der 2,2′-DTDB (Synthese und Charakterisierung s. u.) wurde, wie in Beispiel 1 beschrieben, in 99 Teile Dialec S 309 eingearbeitet. In Abhängigkeit von der Aktivierdauer wurden folgende q/m-Werte gemessen:

### Synthese und Charakterisierung:

Es wird wie in Beispiel 1 verfahren mit dem Unterschied, daß anstelle von Tetramethylammoniumhydroxidlösung 73,6 g einer 40%igen wäßrigen Tetraethylammoniumhydroxidlösung (0,20 Mol) verwendet werden.

Ausbeute: 56,3 g (99,7 % der Theorie)
2,2′-Dithiodibenzoesäuredi(tetraethylammonium)salz der Formel
C₃₀H₄₈N₂O₄S₂ Molekulargewicht 564,84
Weißes Pulver
Schmelzpunkt: 160 °C
1H-NMR (in DMSO-d6):δ 1,10 (t, 24H), 3,15 (q, 16H), 6,8 - 7,9 (m, 8Har).

### Beispiel 5

Ein Teil des Monotetrapropylammoniumsalzes der 2,2′-DTDB (Synthese und Charakterisierung s. u.) wurde, wie in Beispiel 1 beschrieben, in 99 Teile Dialec S 309 eingearbeitet. In Abhängigkeit von der Aktivierdauer wurden folgende q/m-Werte gemessen:

Wurden 2 Teile des Salzes in 98 Teile Dialec S 309 eingearbeitet, wurden folgende q/m-Werte gemessen:

Es wird wie in Beispiel 1 verfahren mit dem Unterschied, daß anstelle von Tetramethylammoniumhydroxidlösung 101,7 g einer 20%igen wäßrigen Tetrapropylammoniumhydroxidlösung (0,10 Mol) verwendet werden.

Ausbeute: 48,7 g (99,0 % der Theorie)
2,2′-Dithiodibenzoesäure- mono(tetrapropylammonium)salz der Formel
C₂₆H₃₇NO₄S₂ Molekulargewicht 491,70
Weißes Pulver
Schmelzpunkt: 255 °C
1H-NMR (in DMSO-d6): δ 0,90 (t, 12H), 1,60 (m, 8H), 3,10 (m, 8H) 7,1 - 8,1 (m, 8H).

### Beispiel 6

Ein Teil des Monotetrapropylammoniumsalzes der 2,2′-DTDB, das nach der Fällungsmethode statt nach der Neutralisationsreaktion hergestellt wurde, (Synthese und Charakterisierung s. u.) wurde, wie in Beispiel 1 beschrieben, in 99 Dialec S 309 eingearbeitet. In Abhängigkeit von der Aktivierdauer wurden folgende q/m-Werte gemessen.

### Synthese und Charakterisierung:

In eine Lösung von 8,00 g Natriumhydroxid (0,20 Mol) in 800 ml Wasser werden bei Raumtemperatur unter Rühren 30,6 g 2,2′-Dithiobibenzoesäure (0,10 Mol) eingetragen und gelöst. Zu dieser Lösung gibt man eine Lösung von 26,6 g Tetrapropylammoniumbromid (0,10 Mol) in 300 ml Wasser. Anschließend wird eine Lösung von 3,65 g Chlorwasserstoff (0, 10 Mol) in 100 ml Wasser langsam zugetropft, wobei das Produkt ausfällt. Die Reaktionsmischung wird 15 Stunden nachgerührt. Dann wird der Niederschlag abgesaugt, mit Wasser gewaschen und im Umluftschrank bei 120 °C getrocknet.
Ausbeute: 46,1 g (93,8 % der Theorie)
2,2′-Dithiodibenzoesäuremono(tetrapropylammonium)salz der im Beispiel 5 wiedergegebenen Formel.
Weißes Pulver
Schmelzpunkt: 255 °C
1H-NMR (in DMSO-d6): übereinstimmend mit dem Spektrum des Produktes des Beispiels 5.

### Beispiel 7

1 Teil des Monotetrapropylammoniumsalzes der 2,2′-DTDB (Synthese und Charakterisierung s. u.) wurde, wie in Beispiel 1 beschrieben, in 99 Teile Dialec S 309 eingearbeitet. In Abhängigkeit von der Aktivierdauer wurden folgende q/m-Werte gemessen:

Wurden 0,5 Teile des Salzes in 99,5 Teile Dialec S 309 eingearbeitet, erhielt man folende q/m-Werte.

### Synthese und Charakterisierung:

Es wird wie in Beispiel 1 verfahren mit dem Unterschied, daß anstelle von Tetramethylammoniumhydroxidlösung 65 g einer 40%igen wäßrigen Tetrabutylammoniumhydroxidlösung (0,10 Mol) verwendet werden.

Ausbeute: 54,3 g (99,1 % der Theorie)
2,2′-Dithiodibenzoesäuremono(tetrabutylammanium)salz der Formel
C₃₀H₄₅NO₄S₂ Molekulargewicht 547,81
Weißes Pulver
Schmelzpunkt: 228 °C
1H-NMR (in DMSO-d6):δ 0,91 (t, 12H), 1,30 (m, 8H), 1,58 (m, 8H), 3,18 (m, 8H), 7,1 - 8,1 (m, 8Har).

### Beispiel 8

Ein Teil des Monotetramethylguanidiniumsalzes der 2,2′-DTDB (Synthese und Charakterisierung s. u.) wurde, wie in Beispiel 1 beschrieben, in 99 Teile Dialec S 309 eingearbeitet. In Abhängigkeit von der Aktivierdauer wurden folgende q/m-Werte gemessen:

### Synthese und Charakterisierung:

30,6 g 2,2′-Dithiodibenzoesäure (0,10 Mol) werden in 600 ml Methanol angeschlämmt. Zu dieser Anschlämmung gibt man unter Rühren bei ca. 65 °C langsam tropfenweise eine Lösung von 11,5 g 1,1,3,3-Tetramethylguanidin (0,10 Mol) in 35 ml Wasser.

Die Reaktionslösung wird nach dem Einengen im Umluftschrank bei 120 °C getrocknet. Anschließend wird gemahlen.

Ausbeute: 41,7 g (99,0 % der Theorie)
2,2′-Dithiodibenzoesäuremono(1,1,3,3-tetramethylguanidinium)salz der Formel
C₁₉H₂₃N₃O₄S₂ Molekulargewicht: 421,53
Weißes Pulver
Schmelzpunkt: 205°C
¹H-NMR(DMSO-d₆):δ 2,9(s,12H),7,1-8,0 (m,8Har),8,1(s,2H)

### Beispiel 9

Ein Teil des Ditetrabutylammoniumsalzes der 2,2′-DTDB (Synthese und Charakterisierung s. u.) wurde, wie in Beispiel 1 beschrieben, in 99 Teile Dialec S 309 eingearbeitet. In Abhängigkeit von der Aktivierdauer wurden folgende q/m-Werte gemessen:

### Synthese und Charaktersierung:

Es wird wie in Beispiel 1 verfahren mit dem Unterschied, daß anstelle von Tetramethylammoniumhydroxidlösung 130 g einer 40%igen wäßrigen Tetrabutylammoniumhydroxidlösung (0,20 Mol) verwendet werden.

Ausbeute: 87,5 g (99,8 % der Theorie) 90%iges
2,2′-Dithiodibenzoesäuredi(tetrabutylammonium)salz der Formel
C₄₆H₈ON₂O₄S₂ Molekulargewicht 789,27 zähfließendes Öl, nach längerem Stehen an der Luft wachsartige Masse mit 10 Massen % Wasser Schmelzpunkt ca. 45 °C
1H-NMR (in DMSO-d6):δ 0,92 (t, 24H), 1,30 (m, 16H), 1,58 (m, 16H), 3,19 (m, 16H), 6,95 - 7,85 (m, 8Har).

### Beispiel 10

Ein Teil des Monotetrabutylphosphoniumsalzes der 2,2′-DTDB (Synthese und Charakterisierung s. u.) wurde, wie in Beispiel 1 beschrieben, in 99 Teile Dialec S 309 eingearbeitet. In Abhängigkeit von der Aktivierdauer wurden folgende q/m-Werte gemessen:

### Synthese und Charakterisierung:

Es wird wie in Beispiel 8 verfahren mit dem Unterschied, daß anstelle von Tetrapropylammoniumbromid 33,9 g Tetrabutylphosphoniumbromid (0,10 Mol verwendet wird.

Ausbeute: 50,9 g (90,1 % der Theorie)
2,2′-Dithiodibenzoesäuremono(tetrabutylphosphonium)salz der Formel
C₃₀H₄₅O₄PS₂ Molekulargewicht: 564,78
Weißes Pulver
Schmelzpunkt: 243 °C
1H-NMR (in DMSO-d6):δ 0,95 (t, 12H), 1,44 (m, 16H), 2,20 (m, 8H), 7,15 - 8,05 (m, 8Har).

### Beispiel 11

Ein Teil des Monotributylmethylammoniumsalzes der 2,2′-DTDB (Synthese und Charakterisierung s. u.) wurde, wie in Beispiel 1 beschrieben, in 99 Teile Dialec S 309 eingearbeitet. In Abhängigkeit von der Aktivierdauer wurden folgende q/m-Werte gemessen:

### Synthese und Charakterisierung:

Es wird wie in Beispiel 1 verfahren mit dem Unterschied, daß anstelle von Tetramethylammoniumhydroxidlösung 54,4 g einer 40%igen wäßrigen Tributylmethylammoniumhydroxidlösung (0,10 Mol) verwendet werden.

Ausbeute: 50,3 g (99,5 % der Theorie)
2,2′-Dithiodibenzoesäuremono(tributylmethylammonium)salz der Formel
C₂₇H₃₉NO₄S₂ Molekulargewicht: 505,73
Weißes Pulver
Schmelzpunkt: 198 °C
1H-NMR (in DMSO-d6):δ 0,90 (t, 9H), 1,28(m, 6H), 1,59 (m, 6H), 2,96 (s, 3H), 3,20 (m, 6H), 7,1 - 8,1 (m, 8Har).

### Beispiel 12

Ein Teil des Monotrimethylbenzylammoniumsalzes der 2,2′-DTDB (Synthese und Charakterisierung s. u.) wurde, wie in Beispiel 1 beschrieben, in 99 Teile Dialec S 309 eingearbeitet. In Abhängigkeit von der Aktivierdauer wurden folgende q/m-Werte gemessen:

### Synthese und Charakterisierung:

Es wird wie in Beispiel 1 verfahren mit dem Unterschied, daß anstelle von Tetramethylammoniumhydroxidlösung 47,7 g einer 35%igen methanolischen Benzyltrimethylammoniumhydroxidlösung (0,10 Mol) verwendet werden.

Ausbeute: 45,4 g (99,6 % der Theorie)
2,2′-Dithiodibenzoesäuremonobenzyltrimethylammonium)salz der Formel
C₂₄H₂₅NO₄S₂ Molekulargewicht: 455,59
Weißes Pulver
Schmelzpunkt: 164 °C
1H-NMR (in DMSO-d6):δ 3,07 (s, 9H), 4,59 (s, 2H), 7,1, - 8,1 (m, 13Har 9.

### Beispiel 13

1 Teil des Bariumsalzes der 2,2′-DTDB (Synthese und Charakterisierung s. u.) wurde, wie in Beispiel 1 beschrieben, in 99 Teile Dialec S 309 eingearbeitet. In Abhängigkeit von der Aktivierdauer wurden folgende q/m-Werte gemessen:

### Synthese und Charakterisierung:

In eine Lösung von 8,00 g Natriumhydroxid (0,20 Mol) in 350 ml Wasser werden bei Raumtemperatur unter Rühren 30,6 g 2,2′-Dithiobibenzoesäure (0,10 Mol) eingetragen und gelöst. Zu dieser Lösung gibt man eine Lösung von 24,5 g Bariumchlorid-Dihydrat (0,10 Mol) in 70 ml Wasser. Die Reaktionsmischung wird 15 Stunden bei Raumtemperatur nachgerührt, wobei das Produkt ausfällt. Man stellt die Reaktionsmischung noch 24 Stunden in den Kühlschrank bei +4 °C, saugt den Niederschlag ab, wäscht ihn mit kaltem Wasser und trocknet ihn im Umluftschrank bei 120 °C.

Ausbeute: 36,5 g (82,6 % der Theorie)
2,2′-Dithiodibenzoesäurebariumsalz der Formel
C₁₄H₈BaO₄S₂ Molekulargewicht 441,67
Weißes Pulver
Schmelzpunkt: 330 °C
IR (KBr): 1587, 1570, 1535, 1384, 1277, 1036, 840, 742 und 705 cm⁻¹.

### Beispiel 14

Ein Teil der 2,2′-DTDB wurde, wie in Beispiel 1 beschrieben, in 99 Teile Dialec S 309 eingearbeitet. In Abhängigkeit von der Aktivierdauer wurden folgende q/m-Werte gemessen:

### Beispiel 15

Ein Teil der 4,4′-Dithiodibenzoesäure wurde, wie in Beispiel beschrieben, in 99 Teile Dialec S 309 eingearbeitet. in Abhängigkeit von der Aktivierdauer wurden folgende q/m-Werte gemessen:

### Beispiel 16

Ein Teil des Monotetramethylammoniumsalzes der 4,4′-Sulfonyldibenzoesäure (Synthese und Charakterisierung s. u.) wurde, wie in Beispiel 1 beschrieben, in 99 Teile Dialec S 309 eingearbeitet. In Abhängigkeit von der Aktivierdauer wurden folgende q/m-Werte gemessen:

### Synthese und Charakterisierung:

Es wird wir in Beispiel 1 verfahren mit dem Unterschied, daß anstelle von 2,2′-Dithiodibenzoesäure 30,6 g 4,4′-Sulfonyldibenzoesäure (0,10 Mol) und anstelle von Tetramethylammoniumhydroxidlösung 65 g einer 40%igen wäßrigen Tetrabutylammoniumhydroxidlösung (0,10 Mol) verwendet werden.

Ausbeute: 54,3 g (99,1 % der Theorie)
4,4′-Sulfonyldibenzoesäuremono(tetrabutylammonium)salz der Formel
C₃₀H₄₅NO₆S Molekulargewicht: 547,75
Weißes Pulver
Schmelzpunkt: 188 °C
1H-NMR (in DMSO-d6):δ 0,90 (t, 12H), 1,30 (m, 8H), 1,55 (m, 8H) , 3,15 (m, 8H), 7,8 - 8,2 (2d 8Har).

### Vergleichsbeispiel

100 Teile des in Beispiel i beschriebenen Tonerbindemittels Dialec S 309 wurden ohne weitere Zusatzstoffe, wie in Beispiel 1 beschrieben, 30 min. in einem Kneter geknetet, und anschließend gemahlen, klassifiziert und an einem q/m-Meßstand vermessen.

In Abhängigkeit von der Aktivierdauer wurden folgende q/m-Werte bestimmt:

### Beispiel 17

Ein Teil des in Beispiel 7 aufgeführten Monotetrabutylammoniumsalzes der 2,2′-DTDB wurde zusammen mit 30 Teilen Tiona RCL 628 (TiO2 der Fa. SCM, England), wie in Beispiel 1 beschrieben, in 69 Teile Crylcoat 430 (Carboxylgruppenhaltiges Polyesterharz der Firma UCB, Belgien) eingearbeitet. In Abhängigkeit von der Aktivierdauer wurden folgende q/m-Werte gemessen:

### Beispiel 18

Ein Teil des in Beispiel 7 aufgeführten Monotetrabutylammoniumsalzes der 2,2′-DTDB wurde, wie in Beispiel 1 beschrieben, in 99 Teile Crylcoat 430 eingearbeitet. In Abhängigkeit von der Aktivierdauer wurden folgende q/m-Werte gemessen:

### Vergleichsbeispiel

100 Teile des Polyesterharzes Crylcoat 430 wurden ohne weiteren Zusatzstoff, wie in Beispiel 1 beschrieben, geknetet, gemahlen, klassifiziert und anschließend vermessen.

In Abhängigkeit von der Aktivierdauer wurden folgende q/m-Werte bestimmt:

### Beispiel 19

Ein Teil des in Beispiel 5 aufgeführten Monotetrapropylammoniumsalzes der 2,2′-DTDB wurde, wie in Beispiel 1 beschrieben, in 99 Teile Atlac T 500 (Polyesterharz auf Basis Bisphenol-A-Fumarat, Atlas Chemicals, Belgien) eingearbeitet. In Abhängigkeit von der Aktivierdauer wurden folgende q/m-Werte gemessen:

### Vergleichsbeispiel

100 Teile des in Beispiel 19 beschriebenen Bindemittels Atlac T 500 wurden ohne weitere Zusatzstoffe, wie in Beispiel 1 beschrieben, 30 min. in einem Kneter geknetet, anschließend gemahlen, klassifiziert und an einem q/m-Meßstand vermessen. In Abhängigkeit von der Aktivierdauer wurden folgende q/m-Werte [µC/g] gemessen:

### Beispiel 20

0,5 Teile des in Beispiel 5 eingesetzten Monotetrapropylammoniumsalzes der 2,2′-DTDB wurden analog, wie in Beispiel 1 beschrieben, homogen in 99,5 Teile eines Pulverlackbindemittels (^{R}Alftalat AN 757 der Hoechst AG, Polyesterharz) eingearbeitet. In Abhängigkeit von der Aktivierdauer wurden folgende q/m-Werte [µC/g) gemessen:

### Vergleichsbeispiel

100 Teile des in Beispiel 20 beschriebenen Pulverlackbindemittels Alftalat AN 757 wurden ohne weitere Zusatzstoffe, wie in Beispiel 1 beschrieben, 30 min. in einem Kneter geknetet, und anschließend gemahlen, klassifiziert und an einem q/m-Meßstand vermessen. In Abhängigkeit von der Aktivierdauer wurden folgende q/m-Werte [µC/g] gemessen:

## Patentansprüche

1. Verwendung von Aryl- und Aralkylsulfid-, -sulfoxid- oder -sulfonverbindungen der allgemeinen Formel (1) einzeln oder in Kombination als Ladungssteuermittel für elektrophotographische Toner und Entwickler sowie als Ladungssteuermittel für Pulver und Pulverlacke, wobei in der Formel (1) m=1,2 oder 3 und n=0,1 oder 2 bedeuten, und wobei A und B unabhängig voneinander Wasserstoffatome, die entsprechenden Äquivalente eines Metallions, ferner Ammonium- Immonium- bzw. Guanidiniumionen der allgemeinen Formel oder oder ein Phosphonium-, Arsonium- oder Stilboniumion der allgemeinen Formel mit X= P,As, oder Sb bedeuten, worin R₁₁, R₁₂, R₁₃, R₁₄ unabhängig voneinander Wasserstoffatome oder Reste auf Basis eines Kohlenwasserstoffes, der durch Heteroatome unterbrochen sein kann, und R₁₅,R₁₆ unabhängig voneinander Wasserstoffatome, ein Halogenatom, Alkoxy-, -NH₂, primäre oder sekundäre Aminogruppen oder Reste auf Basis eines Kohlenwasserstoffes darstellen und wobei R₁ bis R₈, unabhängig voneinander, jeweils ein Wasserstoffatom oder einen Rest auf Basis eines Kohlenwasserstoffes, der durch Heteroatome unterbrochen sein kann, oder Halogenatome , Alkoxy- Nitro-,Cyano-, Sulfon-, Sulfonsäureester-, Carbonsäureester-, Hydroxyl- oder NR₂₁R₂₂-Gruppen bedeuten, wobei R₂₁ und R₂₂ unabhängig voneinander Wasserstoffatome oder Reste auf Basis eines Kohlenwasserstoffs sind, wobei zwei der Reste R₁ bis R₄ bzw. R₅ bis R₈ bzw. R₁₁ und R₁₃ bzw. R₁₁ und R₁₅ sich unabhängig voneinander zu einem Ringsystem zusammenschließen können , und wobei die Verbindungen auch als Mischkristalle auf Basis verschiedener Anionen und/oder Kationen vorliegen können.

2. Verwendung von Verbindungen gemäß Anspruch 1, dadurch gekennzeichnet, daß in der in Anspruch 1 genannten Formel (1) R₁ bis R₈ unabhängig voneinander Wasserstoffatome, geradkettige oder verzweigte, gesättigte oder ungesättigte Alkylgruppen mit 1 bis 30 Kohlenstoffatomen, Alkoxylen [C₁-C₄]-Gruppen, Polyalkoxylengruppen der allgemeinen Formel -[Akylen(C₁-C₅)-O]n-R, worin R ein Wasserstoffatom oder eine Alkyl(C₁-C₄)- oder Acylgruppe und n eine Zahl von 1 bis 10 bedeuten, ferner ein- oder mehrkernige cycloaliphatische Reste von 5 bis 12 Kohlenstoffatomen, ein- oder mehrkernige aromatische oder araliphatische Reste darstellen,oder Fluor-, Chlor- oder Bromatome oder eine Nitro-, Cyano-, Sulfon-, Sulfonsäureester-, Carbonsäureester-, Hydroxyl- bzw. NR₂₁R₂₂-Gruppen bedeuten, wobei R₂₁ ,R₂₂ unabhängig voneinander ein H-Atom oder Alkyl(C₁-C₄)-Gruppen bedeuten wobei die genannten aliphatischen, cycloaliphatischen, araliphatischen oder aromatischen Reste durch Carbon- oder Sulfonsäuregruppen, deren Salze bzw. Amide oder Ester, Alkyl(C₁-C₄)-, Hydroxy-, Alkoxy(C₁-C₄)gruppen, primäre, sekundäre oder tertiäre Aminogruppen sowie durch Fluor-, Chlor- oder Bromatome substituiert sein können und die genannten aliphatischen Reste sowie die cycloaliphatischen, araliphatischen oder aromatischen Ringsysteme ein oder mehrere Heteroatome enthalten können und zwei der Reste R₁ bis R₄ bzw. R₅ bis R₈ sich unabhängig voneinander zu einem gesättigten oder ungesättigten 5- bis 7 gliedrigen Ringsystem zusammenschließen können, das weitere Heteroatome enthalten sowie substituiert und/oder durch Ankondensation von oder Verbrückung zu weiteren Ringsystemen modifiziert sein kann.

3. Verwendung von Verbindungen nach mindestens einem der Ansprüche 1 und 2 dadurch gekennzeichnet, daß in der in Anspruch 1 genannten Formel (1) A und B unabhängig voneinander Wasserstoffatome, die entsprechenden Äquivalente eines Calcium-, Magnesium-, Barium-, Aluminium-, Chrom-, Mangan-, Eisen-, Kobalt-, Nickel-, Kupfer- oder Zinkions, Ammonium- bzw. Immoniumionen der allgemeinen Formeln bzw. oder Phosphoniumionen der allgemeinen Formel bedeuten, worin R₁₁, R₁₂, R₁₃,R₁₄ unabhängig voneinander Wasserstoffatome, geradkettige oder verzweigte Alkylgruppen von 1 bis 30 Kohlenstoffatomen, Oxethylgruppen der allgemeinen Formel -(CH₂-CH₂-O)n-R , worin R ein Wasserstoffatom oder eine Alkyl(C₁-C₄)- oder Acylgruppe, und n eine Zahl von 1 bis 10 bedeuten, ferner ein- oder mehrkernige cycloaliphatische Reste von 5 bis 12 Kohlenstoffatomen, ein- oder mehrkernige aromatische oder araliphatische Reste darstellen, wobei die aliphatischen, araliphatischen und aromatischen Reste durch Hydroxy-,Alkyl(C₁-C₄)-, Alkoxy(C₁-C₄)gruppen, primäre, sekundäre oder tertiäre Aminogruppen, ferner durch Säureamidgruppen sowie durch Fluor-, Chlor- oder Bromatome substituiert sein können, R₁₅ und R₁₆ unabhängig voneinander Wasserstoff-, Fluor-, Chlor- oder Bromatome oder Alkyl(C₁-C₆)-, Alkoxy(C₁-C₆)-, -NH₂ oder primäre oder sekundäre Aminogruppen bedeuten, wobei sich R₁₁ und R₁₃ bzw. R₁₁ und R₁₅ zu einem gesättigten oder ungesättigten, substituierten oder unsubstituierten Ringsystem mit 5 bis 7 Atomen, das weitere Heteroatome enthalten kann, zusammenschließen können.

4. Verwendung von Verbindungen nach mindestens einem der Ansprüche 1 bis 3, dadurch gekennzeichnet, daß in der in Anspruch 1 genannten Formel (1) für den Fall, daß m = 1 ist, n = 1 oder 2 bedeutet, und für den Fall, daß m = 2 oder 3 ist, n = 0 bedeutet.

5. Verwendung von Verbindungen nach mindestens einem der Ansprüche 1 bis 4, dadurch gekennzeichnet, daß in der in Anspruch 1 genannten Formel (1) die Substituenten - COOA und - COOB in 2,2′- bzw. 4,4-Position zueinander stehen.

6. Verwendung von Verbindungen nach mindestens einem der Ansprüche 1 bis 5, dadurch gekennzeichnet, daß man diese Verbindungen einzeln oder in Kombination in einer Konzentration von etwa 0,01 bis etwa 30 Gewichtsprozent einsetzt.

7. Verwendung von in mindestens einem der Ansprüche 1 bis 5 genannten Verbindungen als Ladungssteuermittel in Tonern und Entwicklern bzw. als Bestandteil von Beschichtungen von Carriern in Entwicklern, die zum elektrophotographischen Kopieren oder Vervielfältigen von Vorlagen sowie zum Drucken von elektronisch, optisch oder magnetisch gespeicherten Informationen oder im Colorproofing eingesetzt werden.

8. Verwendung von in mindestens einem der Ansprüche 1 bis 5 genannten Verbindungen einzeln oder in Kombination als ladungsverbessernde Mittel in Pulvern oder Lacken zur Oberflächenbeschichtung von Gegenständen aus Metall, Holz, Kunststoff, Glas, Keramik, Beton, Textilmaterial, Papier oder Kautschuk, insbesondere in triboelektrisch bzw. elektrokinetisch versprühten Pulverlacken.

## Claims

1. The use of aryl and aralkyl sulfide, sulfoxide or sulfone compounds of the general formula (1) on their own or in combination, as charge regulators for electrophotographic toners and developers and as charge regulators for powders and powder coatings, where, in formula (1), m is 1, 2 or 3, and n is 0, 1 or 2, and where A and B independently of one another are hydrogen atoms, the corresponding equivalents of a metal ion, and also an ammonium or immonium or guanidinium ion of the general formula or or a phosphonium, arsonium or stilbonium ion of the general formula where X is P, As or Sb, in which R₁₁, R₁₂, R₁₃ and R₁₄ independently of one another are hydrogen atoms or radicals based on a hydrocarbon which can be interrupted by heteroatoms, and R₁₅ and R₁₆ independently of one another are hydrogen atoms, a halogen atom, alkoxy, -NH₂, primary or secondary amino groups or radicals based on a hydrocarbon, and where R₁ to R₈, independently of one another are each a hydrogen atom or a radical based on a hydrocarbon, which can be interrupted by heteroatoms, or halogen atoms, or alkoxy, nitro, cyano, sulfone, sulfonic acid ester, carboxylic acid ester, hydroxyl or NR₂₁R₂₂ groups, in which R₂₁ and R₂₂ independently of one another are hydrogen atoms or radicals based on a hydrocarbon, it being possible for two of the radicals R₁ to R₄, or R₅ to R₈, or R₁₁ and R₁₃, or R₁₁ and R₁₅ independently of one another to join together to form a ring system, and it being possible for the compounds also to be present in the form of mixed crystals based on different anions and/or cations.

2. The use of a compound as claimed in claim 1, wherein, in the formula (1) given in claim 1, R₁ to R₈ independently of one another are hydrogen atoms, straight-chain or branched, saturated or unsaturated alkyl groups having 1 to 30 carbon atoms, [C₁-C₄]-alkoxylene groups, polyalkoxylene groups of the formula -[(C₁-C₅)alkylene-O]n-R, in which R is a hydrogen atom or a (C₁-C₄)-alkyl or acyl group and n is a number from 1 to 10, and also mononuclear or polynuclear cycloaliphatic radicals of 5 to 12 carbon atoms, or mononuclear or polynuclear aromatic or araliphatic radicals, or are fluorine, chlorine or bromine atoms or a nitro, cyano, sulfone, sulfonic acid ester, carboxylic acid ester, hydroxyl or NR₂₁R₂₂ group, in which R₂₁ and R₂₂ independently of one another are a H atom or (C₁-C₄)-alkyl groups, it being possible for the said aliphatic, cycloaliphatic, araliphatic or aromatic radicals to be substituted by carboxylic acid groups or sulfonic acid groups, the salts or amides or esters thereof, or (C₁-C₄)-alkyl, hydroxyl, (C₁-C₄)-alkoxy groups, or primary, secondary or tertiary amino groups and also by fluorine, chlorine or bromine atoms and it being possible for said aliphatic radicals and the cycloaliphatic, araliphatic or aromatic ring systems to contain one or more heteroatoms and it being possible for two of the radicals R₁ to R₄, or R₅ to R₈, independently of one another to join together to form a saturated or unsaturated 5-membered to 7-membered ring system, which can contain further heteroatoms and can be substituted and/or modified by addition by condensation of, or bridging to, further ring systems.

3. The use of a compound as claimed in at least one of claims 1 and 2, wherein, in the formula (1) given in claim 1, A and B independently of one another are hydrogen atoms, the corresponding equivalents of a calcium, magnesium, barium, aluminum, chromium, manganese, iron, cobalt, nickel, copper or zinc ion, or ammonium or immonium ions of the general formulae or or phosphonium ions of the general formula in which R₁₁, R₁₂, R₁₃ and R₁₄ independently of one another are hydrogen atoms, straight-chain or branched alkyl groups of 1 to 30 carbon atoms, oxyethyl groups of the general formula -(CH₂-CH₂-O)n-R in which R is a hydrogen atom or a (C₁-C₄)-alkyl or acyl group, and n is a number from 1 to 10, and also mononuclear or polynuclear cycloaliphatic radicals of 5 to 12 carbon atoms, or mononuclear or polynuclear aromatic or araliphatic radicals, it being possible for the aliphatic, araliphatic and aromatic radicals to be substituted by hydroxyl, (C₁-C₄)-alkyl or (C₁-C₄)-alkoxy groups or primary, secondary or tertiary amino groups, and also by acid amide groups, as well as by fluorine, chlorine or bromine atoms, and R₁₅ and R₁₆, independently of one another, are hydrogen, fluorine, chlorine or bromine atoms or (C₁-C₆)-alkyl, (C₁-C₆)-alkoxy, -NH₂ or primary or secondary amino groups, it being possible for R₁₁ and R₁₃, or R₁₁ and R₁₅, to join together to form a saturated or unsaturated, substituted or unsubstituted ring system having 5 to 7 atoms, which can contain further heteroatoms.

4. The use of a compound as claimed in at least one of claims 1 to 3, wherein, in the formula (1) given in claim 1, if m is 1, n is 1 or 2 and if m is 2 or 3, n is 0.

5. The use of a compound as claimed in at least one of claims 1 to 4, wherein, in the formula (1) given in claim 1, the substituents -COOA and -COOB are in the 2,2′-position or 4,4′-position relative to one another.

6. The use of a compound as claimed in at least one of claims 1 to 5, wherein said compound is used on its own or in combination in a concentration of from about 0.01 to about 30 percent by weight.

7. The use of a compound as claimed in at least one of claims 1 to 5 as charge regulator in toners and developers or as a constituent of carrier coatings in developers, which are used for the electrophotographic copying or duplication of originals and for printing electronically, optically or magnetically stored information or in colorproofing.

8. The use of a compound as claimed in at least one of claims 1 to 5, on its own or in combination, as a charge-improving agent in powders or coatings for surface-coating of articles composed of metal, wood, plastic, glass, ceramic, concrete, textile material, paper or rubber, in particular in triboelectrically or electrokinetically sprayed powder coatings.

## Revendications

1. Utilisation de composés de sulfures, de sulfoxydes, ou de sulfones d′aryle et d'aralkyle de formule générale (1) seuls ou en combinaison, en tant qu'agents de contrôle de charge pour des toners et révélateurs électrophotographiques, ainsi qu'en tant qu'agents de contrôle de charge pour des poudres et des vernis en poudre, dans la formule (1) m = 1, 2 ou 3 et n = 0, 1 ou 2, et A et B indépendamment l'un de l'autre représentant des atomes d'hydrogène, des équivalents correspondants d'un ion métallique, de plus des ions ammonium, immonium ou bien guanidinium de formule générale ou ou d'un ion de phosphonium, d'arsonium ou de stilbonium de formule générale avec X = P, As ou Sb, dans laquelle R₁₁, R₁₂, R₁₃, R₁₄ indépendamment l'un de l'autre représentent des atomes d'hydrogène ou des radicaux à base d'un hydrocarbure, qui peut être interrompu par des hétéroatomes, et R₁₅ et R₁₆, indépendamment l'un de l'autre, représentent des atomes d'hydrogène, un atome d'halogène, des groupes alcoxy, -NH₂, amino primaire ou secondaire ou des radicaux à base d'un hydrocarbure et R₁ à R₈, indépendamment l'un de l'autre, pouvant représenter un atome d'hydrogène ou un radical à base d'un hydrocarbure qui peut être interrompu par des hétéroatomes, ou représentent des atomes d'halogène, des groupes alcoxy, nitro, cyano, sulfone, ester d'acide sulfonique, ester d'acide carboxylique, hydroxyle ou NR₂₁R₂₂, R₂₁ et R₂₂, indépendamment l'un de l'autre, étant des atomes d'hydrogène ou des radicaux à base d'un hydrocarbure, deux des radicaux R₁ à R₄, respectivement R₅ à R₈, respectivement R₁₁ et R₁₃, respectivement R₁₁ et R₁₅, indépendamment l'un de l'autre, pouvant se fermer en un système cyclique, et le composé pouvant être présent aussi sous forme de cristaux mixtes à base de différents anions et/ou cations.

2. Utilisation des composés selon la revendication 1, caractérisée en ce que dans la formule (1) citée dans la revendication 1, R₁ à R₈, indépendamment les uns des autres, représentent des atomes d'hydrogène, des groupes alkyle linéaires ou ramifiés, saturés ou insaturés, avec 1 à 30 atomes de carbone, des groupes alcoxyle en C₁-C₄, des groupes Polyoxyalkylène de formule générale -[alkylène(C₁-C₅)-O]ₙ-R, dans laquelle R représente un atome d'hydrogène ou un groupe alkyle en C₁-C₄ ou un groupe acyle, et n va de 1 à 10, de plus des radicaux cycloaliphatiques mono- ou polycycliques avec 5 à 12 atomes de carbone, des radicaux aromatiques ou araliphatiques mono- ou polycycliques, ou des atomes de fluor, de chlore ou de brome ou un groupe nitro, cyano, sulfone, ester d'acide sulfonique, ester d'acide carboxylique, hydroxyle, respectivement -NR₂₁R₂₂, R₂₁ et R₂, indépendamment l'un de l'autre, représentant un atome d'hydrogène ou des groupes alkyle en C₁-C₄, les radicaux cités aliphatiques, cycloaliphatiques, araliphatiques ou aromatiques pouvant être substitués par des groupes d'acide carboxylique ou sulfonique, leurs sels, respectivement amides ou esters, des groupes alkyle en C₁-C₄, hydroxy, alcoxy en C₁-C₄, des groupes amino primaires, secondaires ou tertiaires ainsi que par des atomes de fluor, de chlore ou de brome, et les radicaux aliphatiques cités ainsi que les systèmes de cycles cycloaliphatiques araliphatiques ou aromatiques pouvant contenir un ou plusieurs hétéroatomes et deux des radicaux R₁ à R₄, respectivement R₅ à R₈, indépendamment l'un de l'autre, pouvant se fermer en un système cyclique à 5 à 7 chaînons, qui peut contenir d'autres hétéroatomes ainsi que pouvant être substitué et/ou pouvant être modifiés par condensation ou par pontage en d'autres systèmes cycliques.

3. Utilisation de composés selon au moins l'une des revendications 1 et 2, caractérisée en ce que dans la formule (1) citée dans la revendication 1, A et B indépendamment l'un de l'autre représentent des atomes d'hydrogène, des équivalents correspondant à un ion calcium, magnésium, baryum, aluminium, chrome, manganèse, fer, cobalt, nickel, cuivre ou zinc, des ions ammonium respectivement immonium de formules générales ou ou des ions phosphonium de formule générale dans laquelle R₁₁, R₁₂, R₁₃, R₁₄ indépendamment l'un de l'autre représentent des atomes d'hydrogène, des groupes alkyle linéaires ou ramifiés avec 1 à 30 atomes de carbone, des groupes éthoxyle de formule générale -(CH₂-CH₂-O)ₙ-R, dans laquelle R représente un atome d'hydrogène ou un groupe alkyle en C₁-C₄ ou acyle, et n va de 1 à 10, de plus des radicaux cycloaliphatiques mono- ou polycycliques avec 5 à 12 atomes de carbone, des radicaux aromatiques ou araliphatiques mono- ou polycycliques, les radicaux aliphatiques, araliphatiques ou aromatiques pouvant être substitués par des groupes hydroxy, alkyle en C₁-C₄, alcoxy en C₁-C₄, des groupes amino primaires, secondaires ou tertiaires, de plus par des groupes amides d'acide ainsi que par des atomes de fluor, de chlore ou de brome, R₁₅ et R₁₆, indépendamment l'un de l'autre, représentent des atomes d'hydrogène, de fluor, de chlore ou de brome ou des groupes alkyle en C₁-C₆, alcoxy en C₁-C₆, NH₂ ou des groupes amino primaires ou secondaires, R₁₁ et R₁₃, respectivement R₁₁ et R₁₅ indépendamment l'un de l'autre pouvant se fermer en un système cyclique saturé ou insaturé, substitué ou non substitué avec 5 à 7 atomes, qui peuvent contenir d'autres hétéroatomes.

4. Utilisation de composés selon au moins l'une des revendications 1 à 3, caractérisée en ce que dans la formule (1) citée dans la revendication 1, pour le cas où m = 1, n = 1 ou 2, et pour le cas où m = 2 ou 3, n = 0.

5. Utilisation de composés selon au moins l'une des revendications 1 à 4, caractérisée en ce que dans la formule (1) citée dans la revendication 1, les substituants -COOA et -COOB se trouvent en position 2,2′ respectivement 4,4′ l'un par rapport à l'autre.

6. Utilisation de composés selon au moins l'une des revendications 1 à 5, caractérisée en ce qu'on utilise ces composés seuls ou en combinaison en une concentration d'environ 0,01 à environ 30 % en poids.

7. Utilisation des composés cités dans au moins l'une des revendications 1 à 5, en tant qu'agents de contrôle de charge dans des toners et révélateurs respectivement en tant que constituants d'enduits de véhicules dans des révélateurs que l'on utilise pour la multiplication ou la copie électrophotographique de modèles ainsi que pour l'impression d'informations saisies par voie électronique, optique ou magnétique ou dans le colorproofing.

8. Utilisation des composés cités dans au moins l'une des revendications 1 à 5, seuls ou en combinaison, en tant qu'agents améliorant la charge dans des poudres ou vernis pour les revêtements extérieures d'objets en métal, bois, matières plastiques, verre, céramique, béton, matières textiles, papier ou caoutchouc, plus particulièrement dans des vernis en poudre pulvérisés par voie triboélectrique ou électrocinétique.
